# EUROPÄISCHE PATENTSCHRIFT

(11) **EP 1 916 317 B1**
(45) Veröffentlichungstag und Bekanntmachung des Hinweises auf die Patenterteilung: **18.08.2010**
(21) Anmeldenummer: 07021024.0
(22) Anmeldetag: 26.10.2007
(51) Int. Cl.: C23C 22/53

(54) **Verfahren zur Vorbewitterung von Metallteilen mit einer vorwiegend aus Zink bestehenden Oberfläche**
Method for preweathering metal parts with a surface consisting primarily of zinc
Procédé de vieillissement prématuré de pièces métalliques dotées d'une surface essentiellement constituée de zinc

(30) Priorität: 27.10.2006 DE 102006051384
(43) Veröffentlichungstag der Anmeldung: 30.04.2008
(73) Patentinhaber: Seppeler Holding und Verwaltungs GmbH & Co. KG, 33397 Rietberg (DE)
(72) Erfinder: Seppeler, Klaus, Dr., 33397 Rietberg (DE); Feser, Ralf, Prof. Dr., 58644 Iserlohn (DE); Reiss, Cornelia, 44534 Lünen (DE)
(74) Vertreter: Wiebusch, Manfred

(56) Entgegenhaltungen:
- EP-A- 0 269 005
- EP-A- 0 423 624
- EP-A- 0 827 785
- WO-A-94/23089
- DE-A1- 4 228 470
- JP-A- 63 086 873

## Beschreibung

Die Erfindung betrifft ein Verfahren zur Vorbewitterung von Metallteilen mit einer vorwiegend aus Zink bestehenden Oberfläche, bei dem die Oberfläche mit einer sauren Beizlösung gebeizt wird. Insbesondere befaßt sich die Erfindung mit einem Verfahren zur Vorbewitterung von Stückverzinkungsgut.

Auf der Oberfläche von Zink oder von Legierungen, die Zink als Hauptkomponente enthalten, bildet sich bekanntlich durch Verwitterung in Laufe der Zeit eine Schutzschicht, die der Oberfläche einen hohen Korrosionswiderstand verleiht. Durch geeignete Wahl der Zinklegierung läßt sich erreichen, daß die Oberfläche nach einer gewissen Verwitterungszeit einen relativ gleichmäßigen, matt-grauen Farbton annimmt, der wegen seines ästhetischen Erscheinungsbildes vor allem in der Bautechnik geschätzt wird und deshalb auch als "Architekterigrau" bezeichnet wird.

In EP 0 827 785 A2 wird für Bleche oder Bänder (Bandzink) aus Tintanzink ein Verfahren der oben genannten Art beschrieben, mit dem sich durch Beizen der Oberfläche in relativ kurzer Zeit die Ausbildung einer Schutzschicht erreichen läßt, die dem Resultat des natürlichen Verwitterungsprozesses ähnelt. Dies hat den Vorteil, daß die Metalloberfläche schneller das gewünschte Aussehen annimmt und daß die Oberflächenbeschaffenheit weniger stark von den aktuellen Umgebungsbedingungen und mehr oder minder zufälligen Umwelteinflüssen abhängig ist, so daß sich mit verbesserter Reproduzierbarkeit ein gleichmäßiges Aussehen der Oberfläche erreichen läßt. Außerdem kann durch die Vorbewitterung der verwitterungsbedingte Eintrag von Zink in die Umwelt reduziert werden. Bei der Beizlösung handelt es sich um ein Gemisch aus Schwefelsäure und Salpetersäure mit einem gewissen Gehalt an Zinkionen.

Bei feuerverzinkten Metallteilen (Stückzink) konnten jedoch bisher durch eine solche Beizbehandlung keine zufriedenstellenden Resultate erzielt werden, da der Effekt des Beizprozesses hier durch zusätzliche, schwer zu kontrollierende Faktoren beeinflußt wird, u.a. durch die jeweilige geometrische Form des Stückverzinkungsgutes und die Beschaffenheit der zum Feuerverzinken eingesetzten Legierungen.

Ein anderes bekannten Verfahren zur Oberflächenbehandlung von verzinkten Metallteilen ist das Phosphatieren. So beschreibt beispielsweise EP 0 713 539 B1 ein Verfahren zum Phosphatieren von einseitig verzinktem Stahlband.

Verfahren nach dem Oberbegriff des Anspruchs 1 sind aus JP 63 086873 A, EP 0 423 624 A, DE 42 28 470 A1 und EP 0 693 139 B1 bekannt. Dabei enthält die Beizlösung Ionen mindestens eines Nicht-Zinkmetalls. Z. B. beschreibt EP 0 693 139 B1 ein Verfahren zum substituierten Plattieren von Zinkoberflächen oder Oberflächen von Zinklegierungen. Bei diesem Verfahren wird die Oberfläche mit einer organischen Säure behandelt, die u.a. Schwermetallionen enthält. Die auf diese Weise erhaltene Oberflächenschicht eignet sich vor allem als Grundierung für später aufzutragende Farb- oder Lackschichten.

Aufgabe der Erfindung ist es, ein Verfahren der eingangs genannten Art anzugeben, das insbesondere auch für Stückverzinkungsgut geeignet ist und mit dem sich weitgehend unabhängig von der jeweiligen Zusammensetzung der Zinklegierung reproduzierbar ein ästhetisch ansprechender Farbeffekt erreichen läßt.

Diese Aufgabe wird erfindungsgemäß dadurch gelöst, daß die Beizlösung ein Gemisch aus Schwefelsäure und Salpetersäure ist.

Durch die Zugabe von anderen Metallionen als Zink läßt sich der Vorbewitterungsprozeß so steuern, daß man sowohl bei Bandzink als auch bei Stückzink für alle gängigen Legierungstypen des Zink-Basismaterials eine gleichmäßig gefärbte Oberfläche mit hoher Korrosions- und Abriebfestigkeit erreicht, wobei sich der gewünschte Farbton durch geeignete Wahl der zugegebenen Metallionen gezielt beeinflussen läßt.

Vorteilhafte Ausgestaltungen und Weiterbildungen des Verfahrens sind in den Unteransprüchen angegeben.

Als Beizlösung wird ein Gemisch aus Schwefelsäure und Salpetersäure eingesetzt, der vorzugsweise, um die Reaktion zu beschleunigen, bereits Zinkionen zugesetzt sind.

Die Beizbehandlung erfolgt vorzugsweise in der Weise, daß die Metallteile für eine gewisse Zeit, die beispielsweise zwischen 30s und 10 min betragen kann, in die Beizlösung eingetaucht werden. Die Beizlösung kann dabei Zimmertemperatur (20°C) oder auch eine leicht erhöhte Temperatur von beispielsweise 55°C haben. Je höher die Temperatur der Beizlösung ist, desto kürzer kann die Tauchzeit sein.

Die Metallionen werden der Beizlösung vorzugsweise in der Form von Metallsalzen zugegeben. Zur besseren Löslichkeit ist es dabei zweckmäßig, wenn es sich um die Salze derselben Säuren handelt, aus denen auch die Beizlösung besteht, also beispielsweise um Sulfate und Nitrate, und wenn das Mengenverhältnis dieser Salze etwa dem Mengenverhältnis der Säuren in der Beizlösung entspricht.

Insbesondere bei der Vorbewitterung von Stückzink ist es zweckmäßig, mit einer verdünnten Beizlösung zu arbeiten, bei der der Säuregehalt beispielsweise auf etwa 18 g/l reduziert ist. Mit zunehmender Verdünnung der Beizlösung können die Tauchzeiten verlängert werden, was den Vorteil hat, daß sich unterschiedliche Einwirkungsdauern der Beizlösung weniger stark auf die Gleichmäßigkeit der Oberfläche auswirken. Solche unterschiedlichen Einwirkungsdauern können sich insbesondere bei Stückzink etwa daraus ergeben, daß größere Metallteile, die von oben in das Beizbad herabgelassen werden, sich mit ihren unteren Bereichen länger im Beizbad befinden als mit ihren oberen Bereichen, oder daß je nach Geometrie der Metallteile an bestimmten Stellen Säurerückstände verbleiben, die erst später bei einem Spülvorgang entfernt werden.

Weiterhin hat es sich als vorteilhaft herausgestellt, die Metallteile nach dem Feuerverzinken zunächst für etwa 30 bis 90s in ein saures oder alkalisches Aktivierungsbad, beispielsweise verdünnte Schwefelsäure oder ein Gemisch aus Natronlauge und Natriumcarbonatlösung zu tauchen, um die Reaktivität der Oberfläche zu erhöhen, bevor die eigentliche Beizbehandlung stattfindet.

Nach der Beizbehandlung werden die Metallteile gespült oder kurz in eine Nachbehandlungslösung getaucht. Wahlweise kann auf der Oberfläche nach der Vorbewitterung auch ein Schutzfilm angebracht werden, der die nachträgliche Ablösung von metallischem Zink reduziert, beispielsweise ein Film Polymeren (EP 0827 785 A2) oder aus anderen organisichen Molekülen, die sich auf der Oberfläche selbst organisieren können.

Im folgenden wird die Erfindung anhand einiger Beispiele näher erläutert werden.

### 1. Aktivierungsbad

Nach dem Feuerverzinken werden die Metallteile zunächst in ein Aktivierungsbad getaucht, damit man eine reaktivere Oberfläche erhält.

Gemäß einer Ausführungsform wird als Aktivierungsbad 10%-ige Schwefelsäure eingesetzt. Die Aktivierung erfolgt vorzugsweise bei Zimmertemperatur (20°C), kann jedoch auch bei einer etwas erhöhten Temperatur, beispielsweise bei 50°C erfolgen. Die Eintauchzeit sollte zwischen 3 und 90 Sekunden liegen, vorzugsweise zwischen 30 und 60 Sekunden. Bei Zimmertemperatur ist eine Eintauchzeit von etwa 60 Sekunden bevorzugt.

Alternativ kann auch ein alkalisches Aktivierungsbad eingesetzt werden, beispielsweise eine Lösung von 40 g/l NaOH (1 mol/l) und 28,6 g/l (0,1 mol/l) Na₂CO₃. Für die Eintauchzeiten und die Temperatur gilt das gleiche wie bei dem sauren Aktivierungsbad.

### 2. Beizbad

In Tabelle I sind die Zusammensetzungen verschiedener (unverdünnter) Beizlösungen angegeben. Bei diesen Lösungen handelt es sich um Gemische aus Schwefelsäure und Salpetersäure, denen Zinksalze entsprechend dem jeweiligen Säureverhältnis zugesetzt sind. Jede dieser Beizlösungen werden verschiedene Salze eines oder mehrerer Nicht-Zinkmetalle zugegeben. Diese Metalle sind in Tabelle I nicht aufgeführt, und ihre bevorzugten Zusammenstellungen und Konzentrationen werden weiter unten näher erläutert werden.

**Tabelle I**

| **Beizlösung** | **55/33** | **75/13** | **35/53** |
|---|---|---|---|
| H₂SO₄ (g/l) | 55 | 75 | 35 |
| HNO₃ (g/l) | 33 | 13 | 53 |
| H₂SO₄ (mol/l) | 0,561 | 0,794 | 0,357 |
| HNO₃ (mol/l) | 0,524 | 0,206 | 0,841 |
| ZnSO₄ x 7 H₂O (g/l) | 68,75 | 93,75 | 43,74 |
| Zn(NO₃)₂ x 4 H₂O (g/l) | 37,5 | 14,77 | 60,22 |
| ZnSO₄ x 7 H₂O (mol/l) | 0,239 | 0,326 | 0,152 |
| Zn(NO₃)₂ x 4 H₂O (mol/l) | 0,143 | 0,056 | 0,23 |
| Zn insgesamt (g/l) | 25 | 25 | 25 |

Die für die Zinksalze angegebenen Mengen addieren sich jeweils zu einem Gesamtgehalt an Zink-Ionen von 25 g/l. Das Verhältnis der Mol-Mengen von Zinksulfat (ZnSO₄ x 7 H₂O) und Zinknitrat (Zn(NO₃)₂ x 4 H₂O) entspricht im gezeigten Beispiel annähernd dem Massenverhältnis der Säuren, also beispielsweise 55/33, 75/13, etc.. Das Verhältnis der Salzmengen kann jedoch auch hiervon abweichen und sollte im allgemeinen so gewählt werden, daß eine gute Löslichkeit der Salze gegeben ist.

Jeder der in Tabelle I aufgeführten Beizlösungen werden 0,1 bis 2 g/l Metallionen eines oder mehrerer der folgenden Nicht-Zinkmetalle zugegeben: Blei, Zinn, Kupfer, Nickel, Kobalt, Magnesium, Natrium. Die Zugabe dieser Metallionen erfolgt vorzugsweise in der Form von gut löslichen Metallsalzen bzw. Salzgemischen. In Tabelle II sind Beispiele für geeignete Metallsalze angegeben. Die Mengenangaben beziehen sich dabei auf die Beizlösung 55/33 aus Tabelle I und ergeben jeweils einen Gesamtgehalt von 1 g/l des betreffenden Metallions.

**Tabelle II**

| **Metall** | **Salz(e)** | **Menge (g/l)** | **Menge (mol/l)** |
|---|---|---|---|
| Blei (1 g/l) | Pb(NO₃)₂ | 1,598 | 0,00483 |
| Zinn (1 g/l) | ZnSO₄ | 1,81 | 0,00843 |
| Kupfer (1 g/l) | CuSO₄ | 1,57 | 0,00983 |
| | Cu(NO₃)₂ x 3 H₂O | 1.42 | 0,00588 |
| Nickel (1 g/l) | NiSO₄ x 6H₂O | 3.097 | 0,0106 |
| | Ni(NO₃)₂ x 6 H₂O | 1,68 | 0,00639 |
| Kobalt (1g/l) | CoSO₄ x 7 H₂O | 2,981 | 0,0106 |
| | Co(NO₃)₂ x 6 H₂O | 1,852 | 0,00636 |
| Magnesium (1 g/l) | MgSO₄ x 7 H₂O | 6,337 | 0,0257 |
| | Mg(NO₃)₂ x 6 H₂O | 3,955 | 0,0154 |
| Natrium (1 g/l) | NaF | 2,21 | 0,0526 |

Bei Kupfer, Nickel, Kobalt und Magnesium, die sowohl als Sulfat als auch als Nitrat zugegeben werden können, entspricht das Verhältnis der angegebenen Molmengen wieder dem Massenverhältnis von Schwefelsäure und Salpetersäure (55/33).

Wenn die Konzentration der Metallionen variiert werden soll, sind die in Tabelle II angegebenen Salzmengen proportional anzupassen. Beispielsweise sind die angegebenen Salzmengen mit einem Faktor von 0,1 zu multiplizieren, wenn die Konzentration des Metallions 0,1 g/l betragen soll und sie sind mit dem Faktor 2 zu multiplizieren, wenn die Konzentration 2 g/l betragen soll.

Die Metalle Blei und Zinn können vorteilhaft miteinander kombiniert werden, beispielsweise 1 g/l Blei und 1 g/l Zinn, während im Fall der übrigen Metalle vorzugsweise nur ein einziges Metall zugegeben wird.

Nachdem die Metallsalze zugegeben und gelöst worden sind, wird die Lösung vorzugsweise verdünnt, beispielsweise im Verhältnis 1:2, 1:5 oder 1:10, wobei die Verdünnung im Verhältnis 1:5 bevorzugt ist.

Die aus dem Aktivierungsbad entnommenen Metallteile werden dann in die so erhaltene und ggf. geeignet verdünnte Beizlösung eingetaucht. Die Temperatur der Beizlösung sollte dabei vorzugsweise etwa 20°C - 55°C betragen. Die Eintauchzeiten können je nach gewünschtem Farbton variieren und liegen beispielsweise zwischen 0,5 min und 10 min und sind von der Temperatur sowie von der Verdünnung der Beizlösung abhängig. Je höher die Temperatur ist, desto kürzer sollte die Tauchzeit sein. Bei der unverdünnten Beizlösung liegen die bevorzugten Tauchzeiten zwischen etwa 30 s und 90 s. Bei der im Verhältnis 1:2 verdünnten Beizlösung liegen die bevorzugten Tauchzeiten etwa zwischen 60 s und 120 s. Bei der im Verhältnis 1:5 verdünnen Beizlösung liegen sie etwa im Bereich von 60 s bis 240 s, und bei der im Verhältnis 1:10 verdünnten Beizlösung liegen die bevorzugten Tauchzeiten im Bereich von etwa 60 s bis 360 s.

### Beispiel 1

Es werden drei verschiedene Beizlösungen des Typs 55/33 gemäß Tabelle I zubereitet, die 0,1 g/l. 1g/l bzw. 2 g/l Blei-Ionen (Pb) enthalten. Die Lösungen werden dann im Verhältnis 1 : 5 verdünnt, so daß die Konzentrationen der Blei-Ionen auf 0,02 g/l, 0,2 g/l bzw. 0,4 g/l abnehmen. Nach der Aktivierung im sauren oder alkalischen Aktivierungsbad werden die Metallteile drei Minuten lang bei einer Temperatur von 20°C (Zimmertemperatur) in die Beizlösungen eingetaucht. Bei der Konzentration von 0,02 g/l nimmt die Oberfläche einen hellen Grauton an. Bei der Konzentration von 0,2 g/l erhält man einen sehr ansprechenden mittleren Grauton (Architektengrau). Bei einer Konzentration von 0,4 g/l wird die Oberfläche sehr dunkel und die Abriebfestigkeit nimmt ab.

Ähnliche Ergebnisse erhält man, wenn der Beizlösung Zinn (Sn) anstelle von Pb zugesetzt wird oder bei einer Lösung mit (unverdünnt) je 1 g/l Pb und Sn.

### Beispiel 2

Wie Beispiel 1, nur mit einer Beizlösung, die (verdünnt) 0,2 g/l Cu anstelle von Pb oder Sn enthält. Es ergibt sich ein leicht grünlicher Farbton.

### Beispiel 3

Wie Beispiel 1, jedoch mit einer Beizlösung, die (verdünnt) 0,2 g/l Ni anstelle von Pb oder Sn enthält. Die Oberfläche nimmt einen relativ dunklen, leicht bläulichen Farbton an.

### Beispiel 4

Wie Beispiel 1, jedoch mit einer Beizlösung, die (verdünnt) 0,2 g/l Mg anstelle von Pb oder Sn enthält. Die Oberfläche nimmt einen grauen Farbton an.

### Beispiel 5

Wie Beispiel 1, jedoch mit einer Beizlösung, die (verdünnt) 0,2 g/l Co anstelle von Pb oder Sn enthält. Die Oberfläche nimmt einen blaugrauen Farbton an.

### Beispiel 6

Wie Beispiel 1, jedoch mit einer Beizlösung, die (verdünnt) 0,2 oder 0,4 g/l Na anstelle von Pb oder Sn enthält. Die Oberfläche erhält einen hellgrauen Farbton. Die Qualität der Oberfläche nimmt ab, wenn die Konzentration von Na weiter erhöht wird und einen Wert von 0,6 g/l überschreitet.

## Patentansprüche

1. Verfahren zur Vorbewitterung von Metallteilen mit einer vorwiegend aus Zink bestehenden Oberfläche, bei dem die Oberfläche mit einer sauren Beizlösung gebeizt wird, die Ionen mindestens eines Nicht-Zinkmetalls, ausgewählt aus den Metallen Blei, Zinn, Kupfer, Nickel, Kobalt, Magnesium und Natrium, in einer Konzentration von 0,005 bis 2 g/l enthält, **dadurch gekennzeichnet, daß** die Beizlösung ein Gemisch aus Schwefelsäure und Salpetersäure ist.

2. Verfahren nach Anspruch 1, **dadurch gekennzeichnet, daß** die Beizlösung Ionen von Blei und/oder Zinn in einer Konzentration von 0,005 bis 2 g/l enthält.

3. Verfahren nach Anspruch 1, **dadurch gekennzeichnet, daß** das Nicht-Zinkmetall eines der Metalle Kupfer, Nickel, Kobalt, Magnesium oder Natrium ist.

4. Verfahren nach einem der vorstehenden Ansprüche, **dadurch gekennzeichnet, daß** die Metallteile stückverzinkt sind und für eine Dauer von 30 s bis 10 min in die Beizlösung eingetaucht werden.

5. Verfahren nach Anspruch 4, **dadurch gekennzeichnet, daß** die Temperatur der Beizlösung etwa 20 bis 55°C beträgt.

6. Verfahren nach einem der vorstehenden Ansprüche, **dadurch gekennzeichnet, daß** die Beizlösung Zink-Ionen in der Konzentration von 5 bis 50 g/l enthält.

7. Verfahren nach Anspruch 5 oder 6, **dadurch gekennzeichnet, daß** die Ionen des Zinks und/oder des Nicht-Zinkmetalls in der Form von Sulfaten und Nitraten zugegeben werden, deren Mengenverhältnis etwa dem Verhältnis von Schwefelsäure und Salpetersäure in der Beizlösung entspricht.

8. Verfahren nach einem der vorstehenden Ansprüche, **dadurch gekennzeichnet, daß** die Beizlösung auf einen Säuregehalt von etwa 8 bis 45 g/l, vorzugweise etwar 18 g/l verdünnt ist und daß die Konzentration der Ionen des oder der Nicht-Zinkmetalle in der verdünnten Beizlösung zwischen 0,01 und 1,0 g/l, vorzugsweise zwischen 0,02 und 0.3 g/l beträgt.

9. Verfahren nach einem der vorstehenden Ansprüche, **dadurch gekennzeichnet, daß** die Metallteile vor dem Beizen in einem sauren oder alkalischen Aktivierungsbad aktiviert werden.

## Claims

1. Method for preweathering metal parts with a surface consisting primarily of zinc, wherein the surface is bated with an acidic bating solution that contains ions of at least one non-zinc metal selected from among the metals: lead, tin, copper, nickel, cobalt, magnesium and sodium, in a concentration of 0.005 to 2 g/l, **characterised in that** the bating solution is a mixture of sulphuric acid and nitric acid.

2. Method according to claim 1, **characterised in that** the bating solution includes ions of lead and/or tin a concentration of 0.005 to 2 g/l.

3. Method according to claim 1, **characterised in that** the non-zinc metal is one of the metals copper, nickel, cobalt and magnesium or sodium.

4. Method according to any of the preceding claims, **characterised in that** the metal parts are zinc-plated chunks and are immersed into the bating solution for a time of 30 s to 10 min.

5. Method according to claim 4, wherein the temperature of the bating solution amounts to approximately 20 to 55°C.

6. Method according to any of the preceding claims, **characterised in that** the bating solution includes zinc ions in a concentration of 5 to 50 g/l.

7. Method according to claim 5 or 6, **characterised in that** the ions of the zinc and/or the non-zinc metal are added in the form of sulphates and nitrates in a ratio that corresponds approximately to the ratio between sulphuric acid and nitric acid in the bating solution.

8. Method according to any of the preceding claims, **characterised in that** the bating solution is diluted to an acid content of approximately 8 to 45 g/l, preferably approximately 18 g/l, and **in that** the concentration of the ions of the non-zinc metal or metals in the diluted bating solution is between 0.01 and 1.0 g/l, preferably between 0.02 and 0.3 g/l.

9. Method according to any of the preceding claims, **characterised in that** the metal parts are activated in an acidic or alkaline activating bath before they are bated.

## Revendications

1. Procédé de pré-exposition aux agents atmosphériques de pièces métalliques avec une surface constituée de principalement de zinc, dans lequel la surface est attaquée par une solution acide de décapage qui contient des ions d'au moins un métal différent du zinc, choisi parmi les métaux plomb, étain, cuivre, nickel, cobalt, magnésium et sodium, en une concentration de 0,005 à 2 g/l, **caractérisé en ce que** la solution de décapage est un mélange d'acide sulfurique et d'acide nitrique.

2. Procédé selon la revendication 1, **caractérisé en ce que** la solution de décapage contient des ions plomb et/ou étain en une concentration de 0,005 à 2 g/l.

3. Procédé selon la revendication 1, **caractérisé en ce que** le métal différent du zinc est un des métaux cuivre, nickel, cobalt, magnésium ou sodium.

4. Procédé selon l'une quelconque des revendications précédentes, **caractérisé en ce que** les pièces métalliques sont galvanisées à la pièce et sont plongées dans la solution de décapage pendant une durée de 30 s à 10 min.

5. Procédé selon la revendication 4, **caractérisé en ce que** la température de la solution de décapage est d'environ 20 à 55 °C.

6. Procédé selon l'une quelconque des revendications précédentes, **caractérisé en ce que** la solution de décapage contient des ions zinc en une concentration de 5 à 50 g/l.

7. Procédé selon la revendication 5 ou 6, **caractérisé en ce que** les ions du zinc et/ou du métal différent du zinc sont ajoutés sous la forme de sulfates et de nitrates, dont le rapport quantitatif correspond à peu près au rapport de l'acide sulfurique à l'acide nitrique dans la solution de décapage.

8. Procédé selon l'une quelconque des revendications précédentes, **caractérisé en ce que** la solution de décapage est diluée à une teneur en acide d'environ 8 à 45 g/l, de préférence d'environ 18 g/l, et **en ce que** la concentration des ions du ou des métaux différents du zinc dans la solution de décapage diluée est comprise entre 0,01 et 1,0 g/l, de préférence entre 0,02 et 0,3 g/l.

9. Procédé selon l'une quelconque des revendications précédentes, **caractérisé en ce que** les pièces métalliques sont activées avant le décapage dans un bain d'activation acide ou alcalin.
